# EUROPÄISCHE PATENTANMELDUNG

(11) **EP 1 302 567 A1**
(43) Veröffentlichungstag der Anmeldung: **16.04.2003**
(21) Anmeldenummer: 01124439.9
(22) Anmeldetag: 11.10.2001
(51) Int. Cl.: C25D 5/54, C25D 13/20, C23C 28/00, C23C 18/16

(54) **Beschichtungsverfahren für Leichtmetalllegierungen**

(71) Anmelder: FRANZ Oberflächentechnik GmbH & Co KG, 82538 Geretsried (DE)
(72) Erfinder: Franz, Wolf-Dieter, 82538 Geretsried (DE)
(74) Vertreter: Szynka, Dirk

(57) **Zusammenfassung**

Die Erfindung richtet sich auf ein neues Beschichtungsverfahren für Leichtmetalllegierungen, bei dem eine elektrophoretische Lackierung und eine galvanische Beschichtung kombiniert werden. Damit lassen sich korrosionsfeste Oberflächen mit sehr guten optischen Eigenschaften erzielen, wobei eine vorteilhafte Flexibilität im Hinblick auf die Materialauswahl und die Schichtdicken erhalten bleibt.

## Beschreibung

Die vorliegende Erfindung bezieht sich auf ein Beschichtungsverfahren für Leichtmetalllegierungsoberflächen. Hiermit sind Legierungen mit Al, Mg oder beiden Metallen als für die Oberflächeneigenschaften wesentlichen Bestandteilen gemeint.

Die Oberflächenbehandlung solcher Leichtmetalllegierungen stellt ein besonderes Problem dar, weil diese Legierungen infolge ihres Gehalts an Al oder Mg relativ reaktionsfreudig und insbesondere oxidationsempfindlich sind. Andererseits werden Leichtmetalllegierungen in sehr vielen Gebieten der Technik zunehmend verwendet. Dies betrifft nicht nur klassische Anwendungen wie beispielsweise den Flugzeugbau, sondern auch neuere Anwendungen wie Kraftfahrzeugteile oder Gehäuseteile von hochwertigen Geräten. Zum einen sind diese Leichtmetalllegierungen wegen ihres geringen spezifischen Gewichts bei gleichzeitig guten mechanischen Eigenschaften kaum zu ersetzen, wenn die Gesamtmasse bei der Anwendung eine kritische Rolle spielt. Ein aktuelles Beispiel sind Gehäuse von Mobiltelefonen. Andererseits werden diese technischen Anwendungen durch die Probleme mit der Konservierung und dauerhaften optischen Veredlung solcher Leichtmetalllegierungsteile begrenzt oder zumindest behindert.

Zum Teil werden technisch sehr aufwendige und damit teure Verfahren eingesetzt, wie beispielsweise Sputterbeschichtungsverfahren. Solche Verfahren sind außerdem häufig mit zusätzlichen Beschränkungen versehen; beispielsweise ist die Sputterbeschichtung größerer Teile außerordentlich teuer oder unmöglich und können ferner nur vergleichsweise "offene" Teilegeometrien verwendet werden.

Im übrigen bestehen bei vielen Beschichtungsverfahren erhebliche Probleme im Hinblick auf die Hafteigenschaften, die Korrosionsfestigkeit und die optische Qualität der resultierenden Oberflächen.

Der Erfindung liegt somit das technische Problem zugrunde, ein günstiges Beschichtungsverfahren für Leichtmetalllegierungsoberflächen anzugeben.
Erfindungsgemäß ist hierzu ein Verfahren zum Beschichten von Leichtmetalllegierungsoberflächen vorgesehen, das die Schritte enthält:
- elektrophoretische Lackierung der Leichtmetalllegierungsoberfläche und
- galvanische Beschichtung der elektrophoretisch lackierten Oberfläche.

Bevorzugte Ausgestaltungen dieses Verfahrens sind in den abhängigen Ansprüchen angegeben.

Im übrigen wird vorsorglich darauf hingewiesen, dass sich die Erfindung nicht nur auf die Verfahrensschritte sondern auch auf die dementsprechend beschichteten Teile richtet. Die Anmelderin behält sich also auch die Aufstellung von Ansprüchen der Produktkategorie vor. Die folgende Beschreibung ist also sowohl im Hinblick auf die Verfahrensmerkmale als auch im Hinblick auf die damit verbundenen Produktmerkmale der so beschichteten Teile zu verstehen.

Die der Erfindung zugrundeliegende Erkenntnis besteht zunächst darin, dass sich die mangelhaften Eigenschaften galvanischer Schichten auf Leichtmetalllegierungen im Hinblick auf die optische Qualität und die Dauerhaftigkeit sowie den Korrosionsschutz dadurch dramatisch verbessern lässt, dass die galvanischen Schichten auf einer elektrophoretischen Lackschicht aufgebracht werden. Es hat sich überraschenderweise herausgestellt, dass die elektrophoretische Lackschicht der späteren galvanischen Beschichtung der Leichtmetalllegierungsteile nicht grundsätzlich im Wege steht und die Vorteile dieser Verfahren daher miteinander kombiniert werden können.

Insbesondere hat die elektrophoretische Lackierung den Vorteil, sehr dichte und stabile Schichten zu erzeugen, die damit einen guten Korrosionsschutz bieten. Außerdem haben die elektrophoretischen Lackschichten eine gute einebnende Wirkung und stellen damit auch bei vergleichsweise rauhen Originaloberflächen der Leichtmetalllegierung eine geglättete Unterlage für die nachfolgende galvanische Schicht zur Verfügung. Dies kommt der optischen Qualität zugute.

Andererseits hat die galvanische Beschichtung den Vorteil einer überragenden Flexibilität im Hinblick auf Schichtaufbau, Materialauswahl und Schichtdicke, so dass auf die unterschiedlichsten Anforderungen in technischer Hinsicht, wie Rauhigkeit, Abriebfestigkeit, Härte, Leitfähigkeit, und auch ästhetischen Anforderungen eingegangen werden kann.

Im übrigen ist das erfindungsgemäße Verfahren auch im Hinblick auf Größe und Geometrie der zu behandelnden Teile sehr flexibel.

Es hat sich als vorteilhaft herausgestellt, die elektrophoretisch lackierte Oberfläche vor der galvanischen Beschichtung zu aktivieren. Dazu können die klassischen Aktivierungsschritte aus der Kunststoffgalvanik verwendet werden. Vorzugsweise kommen eine Sulfonierung (SO₃-Atmosphäre) oder eine Behandlung mit Chromsäure oder einer anderen Lösung von sechswertigem Chrom in Frage. Beide Behandlungen führen zu einer chemischen Veränderung der lackierten Oberfläche, die die Möglichkeiten der Abscheidung der galvanischen Schicht verbessern.

Außerdem verbessern sich die Schichteigenschaften, wenn die elektrophoretische Lackschicht chemisch metallisiert wird, beispielsweise mit einer chemischen Ni-Schicht oder einer chemischen Cu-Schicht versehen wird. Bei gleichzeitiger Verwendung der Oberflächenaktivierung und der chemischen Metallisierung erfolgt die Metallisierung nach der Aktivierung.

Ferner kann der chemischen Metallisierung eine Metallbekeimung, insbesondere Pd-Aktivierung, vorausgehen, etwa eine Behandlung in PdCl-Lösung. Auch dieser Schritt schließt sich an die optionale Aktivierung der lackierten Oberfläche an. Zwischen der Pd-Aktivierung und der chemischen Metallisierung kann ein Reduktionsschritt zur Erzeugung von metallischem Pd vorgesehen sein.

Die für die Erfindung charakteristische elektrophoretische Lackierung kann eine kathodische oder anodische Tauchlackierung sein, wobei die kathodische Tauchlackierung bei hohen Anforderungen an die Korrosionsfestigkeit besonders bevorzugt ist. Im übrigen ist der Schritt der elektrophoretischen Lackierung an sich betrachtet konventionell und wird mit den üblichen Materialien und Verfahren durchgeführt.

Bei der Erfindung ist es jedoch bevorzugt, zwischen der elektrophoretischen Lackschicht und der Leichtmetalllegierungsoberfläche eine haftvermittelnde Schicht vorzusehen, der elektrophoretischen Lackierung also einen entsprechenden Beschichtungsschritt vorauszuschicken. Als Haftvermittlungsschichten kommen insbesondere Chromatschichten, Behandlungen mit Zr-Fluoridlösungen oder ZrTi-Fluoridlösungen oder andere Konversionsschichten in Betracht. Besonders bevorzugt sind hier allerdings oxidische Schichten, wobei die oxidischen Schichten auch Phosphate enthalten oder aus Phosphaten bestehen können. Insbesondere ist vorgesehen, die elektrophoretische Lackierung auf einer anodischen Schicht auf der Leichtmetalllegierungsoberfläche vorzusehen, die Oxide und/oder Phosphate der Legierungskomponenten, also insbesondere von Al und/oder Mg, aufweist.

Besonders gute Ergebnisse lassen sich erzielen, wenn die bei der elektrophoretischen Lackierung verwendete Spannung höher gewählt wird als die bei der anodischen Haftvermittlungsschicht verwendete Spannung. Die Spannung kann insbesondere um 10% oder mehr über der Spannung bei der anodischen Haftvermittlungsbeschichtung liegen.

Bevorzugte Anwendung findet die Erfindung bei Leichtmetalllegierungsgussteilen, denen die elektrophoretische Lackierung bei Bedarf eine hohe Einebnung und Glättung erzeugt, so daß bei der nachfolgenden galvanischen Beschichtung ein hoher Glanzgrad erzielt werden kann. Wenn diese glatte Oberfläche beispielsweise verchromt ist, ergibt sich eine sehr hochwertige optische Wirkung.

Bevorzugte Anwendungsgebiete sind Gehäuseteile von Mobiltelefonen und anderen tragbaren elektronischen Geräten wie Laptops, PDAs und dergleichen, oder von Kameras, Ferngläsern oder anderen optischen Geräten. Außerdem finden Leichtmetalllegierungen zunehmend im Kraftfahrzeugbereich Anwendung. Häufig ist dabei eine klassischen Verchromungen oder anderen hochwertigen Metalloberflächen ähnelnde Optik erwünscht. Beispiele sind Türgriffe und andere Beschlagteile sowie Felgen.

Die Erfindung ist von besonderem Vorteil bei Leichtmetalllegierungen mit höherem Mg-Anteil, weil bei diesen besonders starke Korrosionsprobleme auftreten. Andererseits sind diese Legierungen wegen ihres besonders niedrigen spezifischen Gewichts technisch sehr interessant. Einen bevorzugten Anwendungsfall bilden somit Leichtmetalllegierungen mit einem Mg-Anteil von 50 Gew.-% und darüber.

Als Ausführungsbeispiel kann ein Gehäuseteil eines Mobiltelefons aus einer Mg-Legierung dienen, welches den Rahmen zwischen zwei Kunststoffschalen bildet und für die mechanische Stabilität des Mobiltelefongehäuses verantwortlich ist. Dabei handelt sich um ein Gussteil, das an sich zunächst eine rauhe Oberfläche mit ungünstigen optischen Eigenschaften zeigt.

Dieses Gehäuseteil wird zunächst mit einer unter dem Handelsnamen "Anomag" angebotenen anodischen Oxidations-/Phosphatierungsschicht von 3-5µm Stärke versehen, die von der Magnesium Technology Licensing Ltd. (Auckland, Neuseeland) und deren Vertragspartnern angeboten wird. Es kann aber auch eine konventionelle Zr-Fluoridbehandlung oder Chromatierung erfolgen (z.B. von 0,5-2µm). Daraufhin wird das Telefongehäuseteil mit einer üblichen kathodischen Tauchlackierung mit etwa 10 µm Schichtdicke in einem Reaktor versehen, die in einer SO₃-Atmosphäre aktiviert wird. Damit ist die Oberfläche des Gussteils eingeebnet. Der verwendete Lack ist Freiotherm KTL spezial.

Nach einer Pd-Bekeimung, einem Reduktionsschritt in Aminoboran und der Abscheidung einer konventionellen chemischen Ni-Schicht von 0,5-1 µm Stärke erfolgt eine galvanische Vernickelung (10µm) und dann Verchromung (1µm), die eine mit verchromten Stahlteilen direkt vergleichbare Oberflächenqualität und Dauerhaftigkeit ergibt.

Andererseits hat das Telefongehäuseteil des Mobiltelefons infolge der Verwendung der Mg-Legierung ein außerordentlich geringes Gewicht und eine gute mechanische Belastbarkeit. Bei Tests haben solche Teile Korrosionsfestigkeiten mit Werten über 500 Stunden Salzsprühtest gezeigt.

## Patentansprüche

1. Verfahren zum Beschichten von Leichtmetalllegierungsoberflächen mit den Schritten:
- elektrophoretische Lackierung der Leichtmetalllegierungsoberfläche und
- galvanische Beschichtung der elektrophoretisch lackierten Oberfläche.

2. Verfahren nach Anspruch 1, bei dem die elektrophoretisch lackierte Oberfläche vor der galvanischen Beschichtung aktiviert wird.

3. Verfahren nach Anspruch 2, bei dem die Aktivierung einen Sulfonierschritt aufweist.

4. Verfahren nach Anspruch 2 oder 3, bei dem die Aktivierung eine Behandlung mit sechswertigem Chrom aufweist.

5. Verfahren nach einem der vorstehenden Ansprüche, bei dem die elektrophoretisch lackierte Oberfläche, ggfs. nach der Aktivierung, chemisch metallisiert wird.

6. Verfahren nach Anspruch 5, bei dem die Oberfläche vor der chemischen Metallisierung und ggfs. nach der Aktivierung metallbekeimt wird.

7. Verfahren nach einem der vorstehenden Ansprüche, bei dem die elektrophoretische Lackierung eine kathodische Tauchlackierung ist.

8. Verfahren nach einem der vorstehenden Ansprüche, bei dem die Leichtmetalllegierungsoberfläche vor der elektrophoretischen Lackierung mit einer Haftvermittlungsschicht beschichtet wird.

9. Verfahren nach Anspruch 8, bei dem die Haftvermittlungsschicht eine anodische Oxid- und/oder Phosphatschicht ist.

10. Verfahren nach Anspruch 9, bei dem bei dem Aufbringen der elektrophoretischen Lackierung eine höhere Spannung als bei dem Aufbringen der anodischen Oxid- und/oder Phosphatschicht eingesetzt wird.

11. Verfahren nach Anspruch 10, bei dem die Spannung beim Aufbringen der elektrophoretischen Lackierung um mindestens 10% höher als die Spannung beim Aufbringen der anodischen Oxid- und/oder Phosphatschicht ist.

12. Verfahren nach einem der vorstehenden Ansprüche, bei dem die Leichtmetalllegierungsoberfläche die Oberfläche eines Leichtmetallgussteils ist.

13. Verfahren nach einem der vorstehenden Ansprüche, bei dem eine Legierung mit einem Mg-Anteil von über 50 Gew.-% beschichtet wird.
